# EUROPÄISCHE PATENTSCHRIFT

(11) **EP 0 165 481 B1**
(45) Veröffentlichungstag und Bekanntmachung des Hinweises auf die Patenterteilung: **20.01.1988**
(21) Anmeldenummer: 85106102.8
(22) Anmeldetag: 17.05.1985
(51) Int. Cl.: C14C 3/02, C14C 9/02

(54) **Verfahren zur Herstellung von Leder und Pelzen**
Method for the manufacture of leather and pelts
Procédé de fabrication de cuirs et fourrures

(30) Priorität: 24.05.1984 DE 3419405
(43) Veröffentlichungstag der Anmeldung: 27.12.1985
(73) Patentinhaber: Henkel Kommanditgesellschaft auf Aktien, 40191 Düsseldorf (DE)
(72) Erfinder: Friese, Hans-Herbert, Dr., D-4019 Monheim (DE); Ploog, Uwe, Dr., D-5657 Haan (DE); Pieper, Friedrich, D-4018 Langenfeld (DE)

(56) Entgegenhaltungen:
- DE-C- 598 300
- FR-A- 1 559 985
- FR-A- 2 145 338
- FR-A- 2 249 952

## Beschreibung

Aus DE-OS 16 69 347 ist ein Verfahren zum Fetten von Leder bekannt unter Verwendung von in Wasser emulgierbaren Sulfobernsteinsäureestern, die erhalten worden sind durch Veresterung von alkoholische Hydroxylgruppen sowie lipophile Reste enthaltenden fett- oder ölartigen Verbindungen mit Maleinsäureanhydrid und Umsetzung des Veresterungsproduktes mit einer dem eingesetzten Maleinsäureanhydrid annähernd äquimolaren Menge eines Sulfits oder Bisulfits. Die Anwendung derartiger Verbindungen beschränkt sich jedoch auf die Lederfettung. Ein Einsatz während der Chrom- oder Aluminiumgerbung bzw. -Nachgerbung ist wegen der mangelhaften Emulsionsbeständigkeit der Sulfobernsteinsäureester gegenüber Chrom- oder Aluminiumsalzen nicht möglich.

Es wurde nun die überraschende Feststellung gemacht, daß Sulfobernsteinsäureester auch während der Chrom- oder Aluminiumgerbung bzw. -nachgerbung in der Gerbflotte als Fettungsmittel bei der Herstellung von Leder und Pelzen eingesetzt werden können, wenn man sie mit bestimmten anionischen oder nichtionischen Emulgatoren kombiniert.

Gegenstand der Erfindung ist somit ein Verfahren zur Herstellung von Leder und Pelzen durch Chrom- oder Aluminiumgerbung bzw. -nachgerbung, gekennzeichnet durch die Verwendung einer Kombination aus
(A) 90 bis 40 Gewichtsprozent Sulfobernsteinsäureestern, die als Veresterungskomponente Cᵢ₂-C24-Fettreste enthalten und die in Form ihrer Salze vorliegen, und
(B) 10 bis 60 Gewichtsprozent nichtionischen und/oder anionischen Emulgatoren aus der Gruppe der Alkylenoxidaddukte an C₈-C₂₀-Fettalkohole, -Alkylphenole, -Fettsäuren oder -Fettsäurealkanolamide und deren Schwefelsäureester in Form ihrer Alkali-, Ammonium- oder Aminsalze

in einer Gesamtmenge von 0,1 bis 6,0 Gewichtsprozent, bezogen auf Blößen- bzw. Falzgewicht, als Fettungsmittel in der Gerbflotte.

Das Verhältnis der Komponenten (A): (B) in der Gerbflotte beträgt vorzugsweise 85 : 15-50 : 50 Gewichtsprozent. Die Komponenten können der Flotte getrennt oder in Form eines konfektionierten Produktes zugesetzt werden.

Die Herstellung der Sulfobernsteinsäureester (A) erfolgt in bekannter Weise durch Veresterung von Maleinsäureanhydrid mit 1 bis 2 Äquivalenten der gewünschten Veresterungskomponente und anschließende Umsetzung mit einer dem Maleinsäureanhydrid annähernd äquivalenten Menge eines Sulfits oder Bisulfits. Als Veresterungskomponente kommen Fettreste mit 12 bis 24 C-Atomen sowie Hydroxylgruppen enthaltende Verbindungen in Betracht.

Die Fettreete können gesättigt oder ungesättigt, gerad- oder verzweigtkettig sein. Sie können sich herleiten von Fettalkoholen, durch Oxosynthese hergestellten verzweigtkettigen Alkoholen, oder Fettsäuremono- oder -diglyceriden z. B. C₁₂-C₁₈-Kokosfettalkohol, C₁₆-C₁₈-Talgalkohol Cₑ-C₂₄-Oxoalkohol, C16-C1s-Talgfettsäuremonoglycerid, oder von Addukten von 1 bis 6 Mol Alkylenoxid an die genannten Fettalkohole oder Fettsäureglyceride oder an Fettsäuren, z. B. das Addukt von 2 bis 3 Mol Ethylenoxid an C₁₆-C₁₈-Talgfettalkohol oder von 4 bis 6 Mol Ethylenoxid an ein C₁₆-C₂₄-Fettsäuregemisch oder von 2 Mol Ethylenoxid an ein C₁₂-C₁₈-Fettsäuregemisch. Die Sulfobernsteinsäureester werden in Form ihrer Salze, vorzugsweise Natrium- und/oder Ammoniumsalze, verwendet.

Geeignete Emulgatoren (B), die in Kombination mit den Sulfobernsteinsäureestern (A) eingesetzt werden, sind beispielsweise die Addukte von 5 bis 25 Mol Ethylenoxid an Ce-C2o-Fettalkohole oder -Alkylphenole wie C₁₂-C₁₈-Kokosfettalkohol + 8 EO, C₁₆-C₁₈-Talgfettalkohol + 20 EO, Nonylphenol + 9 EO, oder die Sulfate der Addukte von 1 bis 6 Mol Ethylenoxid an Ce-C2o-Fettalkohole, -Fettsäuren oder -Fettsäurealkanolamide, z. B. die Sulfate von C₁₂-C₁₈-Kokosfettsäureethanolamid + 2 EO, C₈-C₁₆-Fettsäureethanolamid + 2 EO oder C₁₂-C₁₈-Kokosfettalkohol + 5 EO in Form ihrer Alkali- oder Ammoniumsalze, vorzugsweise Natriumsalze.

Die Sulfobernsteinsäureester werden zusammen mit den Emulgatoren den Gerb- oder Nachgerbflotten vor, während oder nach der Gerbstoffzugabe zugesetzt, wobei je nach gewünschtem Ledertyp 0,1 bis 6,0 Gewichtsprozent, vorzugsweise 0,5 bis 4,0 Gewichtsprozent Aktivsubstanz, bezogen auf das Blößen-oder Falzgewicht, eingesetzt werden. Die Flotten zeichnen sich durch gute Beständigkeit aus. Man erhält Leder bzw. Pelzfelle von sehr guter Weichheit. Die Festnarbigkeit ist gegenüber den üblicherweise verwendeten Sulfitierungsprodukten wesentlich verbessert.

In dem beanspruchten Verfahren können Sulfobernsteinsäureester (A) und Emulgatoren (B) zusammen mit üblichen elektrolytbeständigen Fettungsmitteln, wie sulfitierten Ölen, z. B. Fischöl, oder durch Sulfochlorierung und nachfolgende Verseifung von ungesättigten Fettsäureestern, wie Talgfettsäuremethylester, oder langkettigen Paraffinen, z. B. Chlorparaffinsulfonat, in der Gerbflotte eingesetzt werden.

### A) Herstellungsbeispiele für Sulfobernsteinsäureester

### 1. C 16/18-Alkylsulfosuccinat, Na-/Ammoniumsaiz

192,3 g (0,72 Mol) Oleyl-cetylalkohol (J.Z. 50,5, OHZ. 209) wurden in einem 2 I Dreihalskolben, versehen mit Stickstoffspülung, Rührung und Thermometer vorgelegt und bei < 80 °C mit 70,2 g (0,72 Mol) Maleinsäureanhydrid zur Umsetzung gebracht. Nach Erreichen einer Säurezahl von 155 wurde das Umsetzungsprodukt bei ca. 60 °C mit einer Lösung von 69,5 g (0,37 Mol) Natriumbisulfit in 615.5 g Wasser und 52,5 g konzentriertem Ammoniak versetzt und bei 60 bis 65 °C noch 3,5 Stunden gerührt. Das fertige Produkt wurde mit Ammoniakwasser (10 %ig) auf pH 7 eingestellt.

Aussehen : milchige, niedrigviskose Suspension von guter Beständigkeit.

### 2. Sulfosuccinat auf Basis Glycerindioleat

218 g (0,35 Mol) Glycerindioleat und 34,5 g (0,35 Mol) Maleinsäureanhydrid wurden in einer Stickstoff-Atmosphäre unter Rühren so lange erhitzt, bis eine Säurezahl von 80 erreicht war. Dann wurden 35 g (0,18 Mol) Natriumbisulfit, gelöst in 300 g Wasser und neutralisiert mit ca. 27 g konzentriertem Ammoniak zugegeben und die Mischung 1 Stunde bei 75 °C gerührt. Es entstand eine weiße Emulsion mit 53 % Feststoffgehalt.

### 3. C 12/18-Alkylsulfosuccinat, Na-Salz

207 g (1 Mol) C 12/18-Kokosfettalkohol (techn.) und 98 g (1 Mol) Maleinsäureanhydrid wurden in einer Stickstoff-Atmosphäre bis zum Erreichen einer Säurezahl von 185 gerührt und dann unter Rühren bei 75 °C mit einer Lösung von 132,5 g (1,05 Mol) Natriumsulfit in 1 020 g Wasser umgesetzt ; Dauer 1 Stunde. Es wurde eine bei Raumtemperatur erstarrende Paste mit ca. 30 % Aktivsubstanz erhalten.

### B. Anwendungsbeispiele

### 4. Chromgerbung für Rindnappa

Ausgangsmaterial : Geäscherte und gespaltene Rindshäute ca. 2,5 mm

### 5. Nachgerbung von Rindnappa

Ausgangsmaterial : Rindleder chromgegerbt Falzstärke 1 mm

### 6. Chromgerbung für weiche Rindoberleder

Ausgangsmaterial : Geäscherte und gespaltene Rindshäute ca. 4 mm

### 7. Nachgerbung für weiche Rindoberleder

Ausgangsmaterial : Rindleder, chromgegerbt Falzstärke 1.6 mm

### 8. Herstellung von Bekleidungsleder

Ausgangsmaterial : Neuseeländer Schafpickelblößen

### 9. Herstellung von Lammvelour

Ausgangsmaterial : Gewaschene und entfettete Lammfelle

## Patentansprüche

1. Verfahren zur Herstellung von Leder und Pelzen durch Chrom- oder Aluminiumgerbung bzw. -Nachgerbung, gekennzeichnet durch die Verwendung einer Kombination aus
(A) 90 bis 40 Gewichtsprozent Sulfobernsteinsäureestern, die als Veresterungskomponente C₁₂-C₂₄-Fettreste enthalten und die in Form ihrer Salze vorliegen, und
(B) 10 bis 60 Gewichtsprozent nichtionischen und/oder anionischen Emulgatoren aus der Gruppe der Alkylenoxidaddukte an C₈-C₂₀-Fettalkohole, -Alkylphenole, -Fettsäuren oder -Fettsäurealkanolamide und deren Schwefelsäureester in Form ihrer Alkali-, Ammonium- oder Aminsalze
in einer Gesamtmenge von 0,1 bis 6,0 Gewichtsprozent, bezogen auf Blößen- bzw. Falzgewicht, als Fettungsmittel in der Gerbflotte.

2. Verfahren nach Anspruch 1, gekennzeichnet durch ein Verhältnis des Komponenten (A) : (B) wie 85 : 15-50 : 50 Gewichtsprozent.

3. Verfahren nach Anspruch 1 und 2, gekennzeichnet durch die Verwendung von Sulfobernsteinsäureestern (A), deren Veresterungskomponenten sich von C,₂-C₂₄-Fettalkoholen oder -Fettsäuremono- oder -Diglyceriden, oder Addukten von 1 bis 6 Mol Alkylenoxid an C,2-C24-Fettalkohole oder -Fettsäuremono- oder -Diglyceride oder -Fettsäuren ableiten.

4. Verfahren nach Anspruch 1 bis 3, gekennzeichnet durch die Verwendung von Addukten von 5 bis 25 Mol Ethylenoxid an C₈-C₂₀-Fettalkohole, -Alkylphenole, -Fettsäuren oder -Fettsäurealkanolamide und/oder von Schwefelsäureestern der Addukte von 1 bis 6 Mol Ethylenoxid an C₈-C₂₀-Fettalkohole. -Fettsäuren oder -Fettsäurealkanolamide in Form ihrer Alkali- oder Ammoniumsalze als Emulgatoren (B).

5. Verfahren nach Anspruch 1 bis 4, gekennzeichnet durch den Einsatz von 0,5 bis 4,0 Gewichtsprozent der Komponenten (A) + (B), bezogen auf das Blößen- oder Falzgewicht, in der Gerb- oder Nachgerbflotte.

6. Verfahren nach Anspruch 1 bis 5, gekennzeichnet durch die Mitverwendung elektrolytbeständiger Fettungsmittel in der Gerbflotte.

## Claims

1. A process for making leather and skins by chrome or aluminium tanning or retanning, characterized by the use of a combination of
(A) from 90 to 40 % by weight of sulfosuccinic acid esters which contain C₁₂-C₂₄ fatty residues as esterification component and which are present in the form of their salts, and
(B) from 10 to 60 % by weight of nonionic and/or anionic emulsifiers from the group comprising alkylene oxide adducts with C₈-C₂₀ fatty alcohols, alkylphenols, fatty acids or fatty acid alkanolamides and sulfuric acid esters thereof in the form of their alkali ammonium or amine salts
in a total quantity of from 0.1 to 6.0 % by weight, based on the weight of the dehaired or shaved skins, as fat-liquoring agents in the tanning liquor.

2. A process as claimed in Claim 1, characterized by a ratio of component (A) to component (B) of from 85 : 15 to 50 : 50 % by weight.

3. A process as claimed in Claims 1 and 2, characterized by the use of sulfosuccinic acid esters (A) of which the esterification components are derived from C₁₂-C₂₄ fatty alcohols or fatty acid mono- or diglycerides or from adducts of 1 to 6 moles of alkylene oxide with C₁₂-C₂₄ fatty alcohols or fatty acid mono- or diglycerides or fatty acids.

4. A process as claimed in Claims 1 to 3, characterized by the use of adducts of from 5 to 25 moles of ethylene oxide with C₈-C₂₀ fatty alcohols, alkylphenols, fatty acids or fatty acid alkanolamides and/or of sulfuric acid esters of the adducts of 1 to 6 moles of ethylene oxide with C₈-C₂₀ fatty alcohols, fatty acids or fatty acid alkanolamides in the form of their alkali or ammonium salts as emulsifiers (B).

5. A process as claimed in Claims 1 to 4, characterized by the use of from 0.5 to 4.0 % by weight of components (A) + (B), based on the weight of the dehaired or shaved skins, in the tanning or retanning liquor.

6. A process as claimed in Claims 1 to 5, characterized by the use of electrolyte-resistant fat-liquoring agents in the tanning liquor.

## Revendications

1. Procédé de fabrication de cuirs et de fourrures par tannage ou post-tannage au chrome ou à l'aluminium, caractérisé par l'utilisation en tant qu'agent de graissage dans les jus de tannage, d'une combinaison de :
A) 90 à 40 % en poids d'esters d'acide sulfosuccinique qui renferment comme fraction d'estérification des résidus gras en C₁₂-C₂₄ et qui se présentent sous forme de leurs sels, et
B) 10 à 60 % en poids d'agents émulsionnants non ioniques et/ou anioniques choisis dans le groupe constitué par les produits d'addition des oxydes d'alcoylène sur les alcools gras, les alcoylphénols, les acides gras ou les alcanolamides d'acides gras en C₈-C₂₀ ainsi que de leurs esters sulfuriques sous forme de leurs sels alcalins d'ammonium ou d'amine, .
cette combinaison étant utilisée en une quantité totale de 0,1 à 6 % en poids rapporté au poids plané ou au poids plissé.

2. Procédé selon la revendication 1, caractérisé par un rapport entre les composants A et B tel que 85 : 15 à 50 : 50 % en poids.

3. Procédé selon les revendications 1 et 2, caractérisé par l'utilisation d'esters sulfosucciniques A dont les fractions d'estérification dérivent d'alcools gras, ou de mono- ou de diglycérides d'acides gras en C₁₂-C₂₄ ou de produits d'addition de 1 à 6 moles d'oxyde d'alcoylène sur des alcools gras ou des mono-ou des di-glycérides d'acides gras, ou des acides gras en Cₗ₂-C₂₄.

4. Procédé selon les revendications 1 à 3, caractérisé par l'utilisation, comme agents émulsionnants (B), de produits d'addition de 5 à 25 moles d'oxyde d'éthylène sur des alcools gras, des alcoylphénols, des acides gras ou des alcanolamides d'acides gras en Cₐ-C₂ₒ et/ou d'esters sulfuriques des produits d'addition de 1 à 6 moles d'oxyde d'éthylène sur des alcools gras, des acides gras ou des alcanolamides d'acides gras en Cₐ-C₂ₒ sous forme de leurs sels alcalins ou d'ammonium.

5. Procédé selon les revendications 1 à 4, caractérisé par la mise en oeuvre de 0,5 à 4 % en poids des constituants A et B rapporté au poids plané ou plissé dans le jus de tannage ou de post-tannage.

6. Procédé selon les revendications 1 à 5, caractérisé par l'utilisation simultanée d'agents de graissage stables aux électrolytes dans le jus de tannage.
